# EUROPÄISCHE PATENTSCHRIFT

(11) **EP 0 205 417 B1**
(45) Veröffentlichungstag und Bekanntmachung des Hinweises auf die Patenterteilung: **29.11.1989**
(21) Anmeldenummer: 86890149.7
(22) Anmeldetag: 21.05.1986
(51) Int. Cl.: C22C 38/24, C22C 38/22

(54) **Stahl, insbesondere für Werkzeuge zur Warmformgebung**
Steel, particularly for hot-working tools
Acier, en particulier pour outils d'usinage à chaud

(30) Priorität: 23.05.1985 AT 1562/85
(43) Veröffentlichungstag der Anmeldung: 17.12.1986
(73) Patentinhaber: BÖHLER Gesellschaft m.b.H., A-1010 Wien (AT)
(72) Erfinder: Breitler, Rudolf, A-8605 Kapfenberg (AT); Kulmburg, Alfred, Dr., A-8605 Kapfenberg (AT); Schindler, Alfred, Dr., A-8605 Kapfenberg (AT)

(56) Entgegenhaltungen:
- FR-A- 788 889
- FR-A- 1 581 526
- GB-A- 830 775
- GB-A- 2 065 700

## Beschreibung

Die Erfindung bezieht sich auf einen Stahl, insbesondere für Werkzeuge zur Warmformgebung von Metallen und Legierungen.

Warmarbeitsstähle werden für die Herstellung von Schmiedegesenken, Matrizen, Patrizen, Preßstempel und dgl. verwendet. Wesentlich für derartige Warmarbeitsstähle ist, daß sie auch bei höheren Arbeitstemperaturen, beispielsweise 650_{°}C, noch eine entsprechende Härte aufweisen, und diese Härte selbst bei Halten auf dieser Temperatur lange Zeit gehalten werden kann. Weiters ist von besonders hohem Interesse, daß die Härte des Werkzeuges nicht nur an der Oberfläche desselben gegeben ist, sondern auch im gesamten Querschnitt etwa dieselbe Härte herrscht. Auch soll das Kriechverhalten bei erhöhten Temperaturen gering sein, damit hohe Standzeiten derartiger Werkzeuge erreicht werden können. Eine Erhöhung der Standzeiten von Werkzeugen bedingt nicht nur einen geringeren Stückverbrauch pro Zeiteinheit, sondern ermöglicht darüber hinaus noch, Rüstzeiten, welche durch den Austausch der Werkzeuge bedingt sind, zu minimieren.

Weiters ist es von besonderem Interesse, einen Warmarbeitsstahl zur Verfügung zu haben, der die eingangs genannten Eigenschaften aufweist, und trotzdem einen relativ geringen Gehalt an leicht verfügbaren Legierungselementen aufweist.

Aus der DE-A1 3 041 565 wird ein Stahl folgender Zusammensetzung in Gew.-% bekannt:

Kohlenstoff 0,39, Silizium 0,33, Mangan 1,56, Phosphor 0,008, Schwefel 0,008, Chrom 2,5, Nickel 0,004, Molybdän 2,1, Vanadium 1,19 und Bor 0,05.

Ein derartiger Stahl hat sich durchaus für die Herstellung von Warmarbeitswerkzeugen bewährt.

Aus der GB-A 2 965 700 wird ein Stahl mit einer Zusammensetzung in Gew.-% innerhalb der Grenzen von C = 0,3 bis 0,45, Si = 0,2 bis 1,0, Mn = 0,3 bis 2,0, Cr = 2,0 bis 3,5, = 1,5 bis 2,5, V = 0,8 bis 1,5, B = 0,01 bekannt, wobei dieser Stahl ein Verhältnis von 0,4 bis 0,8 aufweist und möglichst keine weiteren starken karbidbildenden Elemente enthalten soll.

Die vorliegende Erfindung hat sich zur Aufgabe gestellt, einen Stahl, insbesondere für Werkzeuge zur Warmformgebung von Metallen, zu schaffen, welcher eine höhere Standzeit auch bei höheren Temperaturen der Werkzeuge als bisher gewährleistet. Hiebei ist es somit wesentlich, daß die Eigenschaftskombination aus Anlaßbeständigkeit auch bei höheren Temperaturen, Zeitbruchdehnung und Zeitbrucheinschnürung bei höheren Temperaturen und zumindest Kriechdehnung bei höheren Temperaturen optimiert wird.

Es hat sich nun vollständig überraschend gezeigt, daß gemäß der vorliegenden Erfindung ein Stahl folgender Zusammensetzung dieses erwünschte Eigenschaftsniveau erbringt, welcher aus in Gew.-%:
Kohlenstoff 0,35 bis 0,45
Molybdän + Wolfram 2,5 bis 2,7
Mangan 1,7 bis 1,8
Silizium 0,55 bis 0,7
Vanadium 0,8 bis 0,95
Chrom 2,4 bis 2,7
Niob 0,2 bis 0,3
Bor 0,002 bis 0,009
Aluminium 0,0 bis 0,2

Rest Eisen und herstellungsbedingte Verunreinigungen besteht.

Dieses erwünschte Eigenschaftsniveau kann offensichtlich nur durch die synergistische Wirkung im wesentlichen aller angeführten Elemente erreicht werden. So ist es beispielsweise bekannt, daß die Elemente Mangan, Silizium und Chrom zwar eine günstige gleichmäßige Härteverteilung über den Querschnitt des Werkstückes erlauben, jedoch kann damit nicht die Verbesserung der Kriechdehnung erklärt werden. Vanadium beispielsweise bedingt eine besonders günstige Bindung des Kohlenstoffgehaltes und weist daher einen Einfluß auf die Härtbarkeit und Anlaßbeständigkeit auf, jedoch wäre beispielsweise kein direkter Einfluß auf die Zeitbrucheinschnürung zu erwarten.

Im folgenden wird die Erfindung anhand der Beispiele näher erläutert.

Es wurden jeweils durch Elektroschlackeumschmelzen Blöcke mit der Zusammensetzung gemäß Tabelle 1 befestigt, wobei aus diesen Blöcken nach Schmieden mit 4-facher Verformung Proben gefertigt wurden. Es wurde jeweils an drei Proben das Langzeitanlaßverhalten für die Temperatur 650_{°}C, und zwar nach 2, 5, 10 und 15 Stunden bestimmt, wobei die Proben vor dem Langzeitanlassen auf 1060°C erhitzt, 30 Minuten auf dieser Temperatur gehalten und anschließend in Öl abgeschreckt wurden. Die entsprechenden Werte sind der Tabelle 2 zu entnehmen.

Ebenfalls an jeweils drei Proben wurden die Zeitbruchdehnung in % und die Zeitbrucheinschnürung in % gemäß DIN 50145 geprüft, und die entsprechenden Werte sind der Tabelle 3 zu entnehmen. Die Härtung der Proben erfolgte - wie oben angeführt - wobei die Versuche bei 750_{°}C durchgeführt wurden.

Das Härteprofil im Querschnitt der Proben (25 x 25 mm und Höhe 20 mm) ist bei Raumtemperatur be= stimmt, wobei die Härte jeweils an der Oberfläche 25%, 50% und 75% unterhalb derselben sowie an der gegenüberliegenden Oberfläche (100%) bestimmt und wiedergegeben in Tabelle 4 wurde.

Jeweils vier Proben wurden bei 650_{°}C und einer Belastung von 250N/mm² is zum Bruch belastet gemäß DIN 50119. In der Tabelle 5 sind die Stunden bis zum Bruch wiedergegeben.

Den Versuchsergebnissen ist somit zu entnehmen, daß der erfindungsgemäße Stahl B gemäß Tabelle 1 bei guten Langzeitanlaufverhalten, sehr guten Werten in der Zeitbruchdehnung und den Zeitdehnwerten den Vergleichstählen A, C und D wesentlich überlegen ist.

## Patentansprüche

Stahl, insbesondere für Werkzeuge zur Warmformgebung von Metallen und Legierungen, z.B. Aluminium- und Kupferlegierungen, welcher aus in Gew.-%
Kohlenstoff 0,35 bis 0,45
Molybdän + Wolfram 2,5 bis 2,7
Mangan 1,7 bis 1,8
Silizium 0,55 bis 0,7
Vanadium 0,8 bis 0,95
Chrom 2,4 bis 2,7
Niob 0,2 bis 0,3
Bor 0,002 bis 0,009
Aluminium 0,0 bis 0,2
Rest Eisen und herstellungsbedingte Verunreinigungen besteht.

## Claims

Steel, in particular for tools for hot-working of metals and alloys, e.g. aluminium alloys and copper alloys, which is composed of the following in the stated percentage by weight:
carbon 0.35 to 0.45
molybdenum + tungsten 2.5 to 2.7
manganese 1.7 to 1.8
silicon 0.55 to 0.7
vanadium 0.8 to 0.95
chromium 2.4 to 2.7
niobium 0.2 to 0.3
boron 0.002 to 0.009
aluminium 0.0 to 0.2
iron residue, and impurities caused by manufacture.

## Revendications

Acier, en particulier pour outils d'usinage à chaud de métal et alliages, par exemple alliages d'aluminium et alliages de cuivre, dont la composition pondérale en % est de:
0,35 à 0,45 de carbone,
2,5 à 2,7 de molybdène + tungstène,
1,7 à 1,8 de manganèse,
0,55 à 0,7 de silicium,
0,8 à 0,95 de vanadium,
2,4 à 2,7 de chrome,
0,2 à 0,3 de nobium,
0,002 à 0,009 de bore,
0,0 à 0,2 d'aluminium,
le reste étant du fer et des impuretés dues à la fabrication.
